# EUROPÄISCHE PATENTSCHRIFT

(11) **EP 1 479 802 B1**
(45) Veröffentlichungstag und Bekanntmachung des Hinweises auf die Patenterteilung: **24.02.2016**
(21) Anmeldenummer: 04008559.9
(22) Anmeldetag: 08.04.2004
(51) Int. Cl.: D02G 3/46

(54) **Nähgarn sowie Verfahren zur Herstellung eines derartigen Nähgarnes**
Sewing thread and process of making such a sewing thread
Fil à coudre et son procédé de fabrication

(30) Priorität: 05.05.2003 DE 10320099
(43) Veröffentlichungstag der Anmeldung: 24.11.2004
(73) Patentinhaber: Amann & Söhne GmbH & Co. KG, 74357 Bönnigheim (DE)
(72) Erfinder: Hornez, Pierre, 59117 Hollebeque Wervicq-Sud (FR); Wittmann, Mathias, 86356 Neusäss (DE); Greifeneder, Karl, 74074 Heilbronn (DE)
(74) Vertreter: Lau-Loskill, Philipp

(56) Entgegenhaltungen:
- EP-A- 0 156 503
- EP-A- 1 275 758
- WO-A-01/68962
- WO-A-02/31241
- WO-A-2004/063442
- US-A- 3 775 960
- PATENT ABSTRACTS OF JAPAN Bd. 2002, Nr. 06, 4. Juni 2002 (2002-06-04) & JP 2002 054047 A (TEIJIN LTD), 19. Februar 2002 (2002-02-19) -& JP 2002 054047 A (TEIJIN LTD) 19. Februar 2002 (2002-02-19)
- SHELL OIL COMAPNY PAUL K CASEY ET AL: "Elastic PTT staple spun yarns and fabrics" RESEARCH DISCLOSURE, KENNETH MASON PUBLICATIONS, HAMPSHIRE, GB, Bd. 445, Nr. 34, Mai 2001 (2001-05), XP007128152 ISSN: 0374-4353
- PATENT ABSTRACTS OF JAPAN Bd. 2002, Nr. 04, 4. August 2002 (2002-08-04) -& JP 2001 348749 A (TORAY IND INC), 21. Dezember 2001 (2001-12-21) -& JP 2001 348749 A (TORAY IND INC) 21. Dezember 2001 (2001-12-21)
- PATENT ABSTRACTS OF JAPAN Bd. 1999, Nr. 09, 30. Juli 1999 (1999-07-30) & JP 11 107036 A (ASAHI CHEM IND CO LTD), 20. April 1999 (1999-04-20) -& JP 11 107036 A (ASAHI CHEM IND CO LTD) 20. April 1999 (1999-04-20)

## Beschreibung

Die vorliegende Erfindung betrifft ein Nähgarn mit den Merkmalen des Oberbegriffs des Patentanspruchs 1 sowie zwei Verfahren zur Herstellung eines derartigen Nähgarnes.

Nähgarne sind in unterschiedlichen Konstruktionen bekannt. So beschreibt beispielsweise die EP 0 295 601 A ein Nähgarn aus multifilen synthesefasern, wobei das bekannte Nähgarn die Konstruktion eines luftverwirbelten Nähgarnes aufweist, derart, daß eine multifile erste Kerngarnkomponente unter Zuhilfenahme eines Luftstromes mit einer zweiten Effektgarnkomponente verwirbelt ist. Durch diese Verwirbelung werden die einzelnen Filamente eines derartigen Nähgarnes schlaufen- oder bogenförmige miteinander vermischt, so daß hierdurch der für den Nähvorgang erforderliche Fadenschluß des Nähgarnes erreicht wird.

Eine zweite, grundsätzliche Nähgarnkonstruktion ist in der EP 0 569 891 A beschrieben. Hierbei wird eine multifile erste Garnkomponente von einer zweiten Garnkomponente umsponnen, wobei zur Erstellung des fertigen Coregarnes dann mindestens zwei, vorzugsweise drei, derartiger Vorgarne miteinander verzwirnt werden, so daß durch die Verzwirnung der diesbezügliche Fadenschluß erreicht werden kann. Um ein unerwünschtes Aufdrehen eines derartig verzwirnten Coregarnes bei dessen Verarbeitung zu verhindern, werden vor dem Zwirnen die aus mindestens zwei Garnkomponenten bestehenden Vorgarne mit einer Drehung versehen, wobei die Drehrichtung dieser Drehung entgegengesetzt ist zur Drehrichtung der Zwirnung.

Aus der EP 0 569 890 A ist ferner eine dritte, grundsätzliche Konstruktion eines Nähgarnes bekannt. Hierbei bildet diese bekannte Nähgarnkonstruktion das Nähgarn als Zwirn aus, wobei dieser Zwirn mindestens zwei, vorzugsweise jedoch drei, multifile Garnkomponenten aufweist. Jede, den Zwirn ausbildende Garnkomponente wird ebenfalls vor der Verzwirnung mit einer Vordrehung versehen, wobei auch hierbei die Vordrehung einer jeden multifilen Garnkomponente bezüglich ihrer Richtung entgegengesetzt ist zur Richtung der Zwirndrehung.

Aus der EP 0 919 649 A ist ein Nähgarn aus synthetischen Multifilamenten bekannt, wobei das bekannte Nähgarn mindestens zwei Garnkomponenten aufweist, deren Einzelfilamente jeweils parallel zueinander ausgerichtet sind. Diese beiden Garnkomponenten sind miteinander verwunden, wobei zur Erzielung des erforderlichen Fadenschlusses dann die miteinander verwundenen beiden Garnkomponenten vollflächig auf ihrer Oberfläche mit einer polymeren Beschichtung versehen sind. Mit anderen Worten weist somit dieses bekannte Nähgarn zwei miteinander verdrehte multifile Garnkomponenten auf, wobei jedoch in jeder Garnkomponente alle Filamente parallel zueinander ausgerichtet sind. Um bei dieser Nähgarnkonstruktion dann ein Verschieben der beiden Garnkomponenten relativ zueinander während des Nähvorganges zu verhindern, ist das bekannte Nähgarn vollflächig von der polymeren Beschichtung umhüllt, so daß dementsprechend beispielsweise an der Fadenbremse der Nähmaschine oder bei einer Umlenkung des Nähgarnes keine Filamente mit der Fadenbremse bzw. den Umlenkorganen in Kontakt treten, da die polymere Umhüllung diesen Kontakt verhindert. Von daher wird bei dieser Ausführungsform des Nähgarnes der für das Vernähen erforderliche Fadenschluß primär durch die vollflächige Umhüllung zur Verfügung gestellt.

Die zuvor beschriebenen bekannten Nähgarne, die die Konstruktion eines Coregarnes, eines verwirbelten Nähgarnes, eines Nähzwirns oder eines vollflächig beschichteten Nähgarnes aufweisen, lassen sich nur bedingt für das Vernähen von elastischen Artikeln verwenden. Hierfür ist es in der Regel erforderlich, die Naht bei Verwendung der bekannten Nähgarne derart zu erstellen, daß die bekannten Nähgarne mit einer Garnüberlänge in der Naht vorliegen, so daß hierdurch auch die ansonsten unflexible Naht eine gewisse Elastizität besitzt, was jedoch den Nachteil beinhaltet, daß dabei ein erheblich größerer Nähgarnbedarf erforderlich ist.

Der vorliegenden Erfindung liegt die Aufgabe zugrunde, ein Nähgarn insbesondere zur Verwendung bei elastischen Artikeln zur Verfügung zu stellen, das besonders wirtschaftlich anwendbar ist.

Diese Aufgabe wird erfindungsgemäß durch ein Nähgarn mit den kennzeichnenden Merkmalen des Patentanspruchs 1 gelöst.

Das erfindungsgemäße Nähgarn besteht, wie die eingangs beschriebenen bekannten Nähgarne, aus multifilen Synthesefasern und/oder Fasergarnen, wobei das Nähgarn mindestens eine Garnkomponente aus Poly-trimethylen-terephthalat-Fasern aufweist. Im Unterschied hierzu jedoch weist das erfindungsgemäße anwendungsfertige Nähgarn eine Höchstzugkraftdehnung zwischen 25 % und 85 % auf, wobei diese Höchstzugkraftdehnung sowie die absolute Festigkeit in herkömmlicher Weise durch ein übliches Kraft-Dehnungs-Meßverfahren in Anlehnung an DIN EN ISO 2062 ermittelt werden. Desweiteren besitzt das erfindungsgemäße Nähgarn eine zugelastische Dehnung, die zwischen 30 % und 95 % der Dehnung liegt, die bei einer Meßkraft bestimmt wird, die 70 % der absoluten Festigkeit des jeweiligen Nähgarnes entspricht. Hierbei wird durch den Begriff zugelastische Dehnung zum Ausdruck gebracht, daß nach einer entsprechenden, vielfach wiederholten Belastung und anschließender Entlastung das erfindungsgemäße Nähgarn immer noch eine Elastizität in der zuvor genannten Größe besitzt. Das bei der vorliegenden Erfindung wiederholt zur Charakterisierung des erfindungsgemäßen. Nähgarnes sowie des Verfahrens verwendete Merkmal der zugelastischen Dehnung wird so bestimmt, wie dies beim Ausführungsbeispiel nachfolgend konkret beschrieben ist.

Überraschend konnte festgestellt werden, daß ein derartiges Nähgarn einwandfrei nähte und sich insbesondere auch zum Vernähen von elastischen Artikeln einsetzen läßt, obwohl die Fachwelt bisher angenommen hatte, daß sich ein derartig hoch-elastisches Nähgarn nicht störungsfrei und insbesondere sich auch nicht maschinell vernähen läßt

Elastische Artikel im Sinne der vorliegenden Anmeldung sind alle Artikel, die bei einer Belastung, d.h. bei einer Kraftbeaufschlagung, eine reversible Längenvergrößerung erfahren, wobei der Begriff elastische Artikel insbesondere gestrickte und gewirkte Konfektionsteile aus dem Bereich Wäsche, Badebekleidung, Sportbekleidung, Blusen, T-Shirts, Sweatshirts, Pullover und Miederwaren aber auch elastische und insbesondere gewebte Oberbekleidungsartikel, so zum Beispiel elastische Hosen und vorzugsweise elastische Jeans, sowie elastische technische Artikel, wie beispielsweise Sitzbezüge für Fahrzeugsitze, abdeckt.

Der .im vorliegenden Text verwendete Begriff Fasergarn, der den Begriffen Stapelfasergarn bzw. Spinnfasergarn entspricht, bezeichnet solche Fäden, die aus einer Vielzahl von Einzelfasern (Stapelfasern) mit einer begrenzten Länge, beispielsweise einer Stapellänge zwischen 12 mm und 160 mm, erstellt, vorzugsweise ersponnen, sind. Insbesondere ist als erster wesentlicher Vorteil des erfindungsgemäßen Nähgarnes festzuhalten, daß sich durch Verwendung des erfindungsgemäßen Nähgarnes bei elastischen Artikeln solche Nähte herstellen lassen, die auch ohne des Vorsehens der zuvor beschriebenen Garnüberlängen in der Naht, wie dies bei den bekannten Nähgarnen stets erforderlich ist, einwandfrei elastische Nähte erstellen lassen. Dieser Vorteil kommt insbesondere dann zur Geltung, wenn mit dem erfindungsgemäßen Nähgarn Doppelsteppstich-Nähte des Stichtyps 301 nach DIN 61400 erstellt werden, wobei hierbei das erfindungsgemäße Nähgarn auf Doppelsteppstich-Maschinen bei Geschwindigkeiten zwischen 2.500 Umdrehungen/min bis 5.000 Umdrehungen/min und einer Stichdichte von bis zu 5 Stichen/cm nur eine Fadenbruchhäufigkeit von weniger als zwei Fadenbrüchen/Stunde im Dauereinsatz besitzt.

Darüber hinaus weisen die mit dem erfindungsgemäßen Nähgarn erstellten Nähte, insbesondere Doppelsteppstich-Nähte, eine ausgezeichnete Nahtelastizität auf, die auch dann vorhanden ist, wenn in einer derartigen Naht keine oder nur eine sehr geringe Garnüberlänge des Nähgarnes vorliegt, wobei aufgrund der hohen Elastizität des erfindungsgemäßen Nähgarnes und insbesondere der hohen zugelastischen Dehnung desselben sichergestellt ist, daß auch nach einer wiederholten Belastung sowie auch nach einer wiederholten Überbelastung der Naht kein unerwünschtes Aufklaffen der Naht auftritt, da sich das Nähgarn an die Elastizität des elastischen Artikels anpaßt. Neben der zuvor beschriebenen ausgezeichneten Vernähbarkeit, auch bei Einsatz von feinsten Nadeln, und seinem elastischen Verhalten tritt bei dem erfindungsgemäßen Nähgarn auch kein unerwünschtes Verwerfen oder Verlagern des erfindungsgemäßen Nähgarnes in der Naht auf, so daß die mit dem erfindungsgemäßen Nähgarn erstellten Nähte stets eine einwandfreie und optimierte Optik vermitteln und sich darüber hinaus durch eine hohe Flauschigkeit, Weichheit und Geschmeidigkeit auszeichnen, so daß das erfindungsgemäße Nähgarn insbesondere für auf der Haut getragene Konfektionsteile als besonders angenehm angesehen wird und somit einen hohen Tragekomfort vermittelt. Aufgrund der zuvor erwähnten hohen Flauschigkeit, Weichheit und Geschmeidigkeit des erfindungsgemäßen Nähgarnes ermöglicht dieses auch ein Vernähen von mehreren, übereinander angeordneten-Stofflagen, ohne daß eine so erstellte Naht beim Tragen des konfektionierten.Teiles als störend empfunden wird.

Bedingt dadurch, daß bei der unter Verwendung des erfindungsgemäßen Nähgarnes erstellten Nähte keine oder nur eine deutlich reduzierte Garnüberlänge in dieser Naht vorgesehen wird läßt sich das erfindungsgemäße Nähgarn, das, wie vorstehend bereits dargelegt ist, eine ausgezeichnete maschinelle Vernähbarkeit besitzt, besonders wirtschaftlich verarbeiten, wobei diese Nähgarneinsparung im Vergleich zu herkömmlichen Nähgarnen, die eine entsprechend große Garnüberlänge in der Naht erfordern, zwischen 20 % und 40 %, bezogen auf die für die jeweils zu erstellende Naht und insbesondere auch bei einer Doppelsteppstich-Naht, erforderliche Nähgarnlänge liegt.

Die zuvor beschriebenen Vorteile treten dann verstärkt auf, wenn das erfindungsgemäße Nähgarn eine Höchstzugkraftdehnung zwischen 35 % und 70 % besitzt und wenn bei dieser Ausführungsform des erfindungsgemäßen Nähgarnes eine zügelastische Dehnung aufweist, die zwischen 50 % und 80 % der Dehnung liegt, die bei einer Meßkraft bestimmt wird, die 70 % der absoluten Festigkeit des jeweiligen Nähgarnes entspricht. Hier konnte festgestellt werden, daß diese bevorzugte Ausführungsform des erfindungsgemäßen Nähgarnes bei einer Vielzahl von elastischen Artikeln, die sich durch den Grad ihrer Elastizität unterscheiden, universell anwenden läßt, wobei insbesondere mit dem erfindungsgemäßen Nähgarn dann Doppelsteppstich-Nähte maschinell unter den zuvor angegebenen Bedingungen erstellt werden.

Grundsätzlich kann das erfindungsgemäße Nähgarn als multifile Synthesefaser jede Synthesefasern enthalten, die dem anwendungsfertigen Nähgarn die zuvor genannte Höchstzugkraftdehnung und die zuvor aufgeführte zugelastische Dehnung verleiht. Somit kann das erfindungsgemäße Nähgarn entsprechende Polyethylenterephthalat-Fasern oder Polyamid 6- oder Polyamid 6.6-Fasern aufweisen oder aus diesen Fasern bestehen.

Das erfindungsgemäße Nähgarn besitzt mindestens eine Garnkomponente, die aus einer multifilen Poly-trimethylen-terephthalat-Faser oder einem Fasergarn besteht. Mit anderen Worten enthält das erfindungsgemäße Nähgarn entweder die zuvor genannte multifile Poly-trimethylen-terephthalat-Faser oder das zuvor aufgeführte Fasergarn aus Poly-trimethylen-terephthalat-Fasern oder aber das erfindungsgemäße Nähgarn besteht insbesondere aus mindestens einer multifilen Poly-trimethylen-terephthalat-Faser und/oder mindestens einem Fasergarn aus Poly-trimethylen-terephthalat-Fasern.

Bezüglich der Konstruktion des erfindungsgemäßen Nähgarnes ist festzuhalten, daß das erfindungsgemäße Nähgarn die Konstruktionen aufweisen kann, wie sie eingangs beim Stand der Technik beschrieben sind, sofern sichergestellt ist, daß eine derartige Konstruktion dem erfindungsgemäßen Nähgarn eine Höchstzugkraftdehnung zwischen 25 % und 85 %, vorzugsweise zwischen 35 % und 70 %, und eine zugelastische Dehnung zur Verfügung stellt, die zwischen 30 % bis 95 % und insbesondere zwischen 50 % und 80 % der Dehnung liegt, die bei einer Meßkraft bestimmt wird, die 70 % der absoluten Festigkeit des jeweiligen Nähgarnes entspricht.

Besonders geeignet ist es jedoch, wenn das erfindungsgemäße Nähgarn die Konstruktion eines Nähzwirnes besitzt, wobei dieser, sich durch ein ausgezeichnetes Verarbeitungsverhalten weiter auszeichnender Nähzwirn dann mindestens zwei Zwirnkomponenten und vorzugsweise drei Zwirnkomponenten aufweist. Überraschend konnte dabei festgestellt werden, daß eine derartige Zwirnkonstruktion der hiermit erstellten Naht eine ausgezeichnete Elastizität verleiht, obwohl herkömmliche Nähgarnzwirne sich konstruktionsbedingt durch ein relativ unelastisches Verhalten auszeichnen.

Insbesondere dann, wenn die den Nähzwirn ausbildenden,Zwirnkomponenten mit einer Vordrehung versehen sind, wobei bevorzugt diese Vordrehung in S-Richtung erfolgt, und die vorgedrehten Zwirnkomponenten dann unter Ausbildung des Nähzwirnes miteinander verzwirnt sind, wobei diese Zwirndrehung vorzugsweise in Z-Richtung erfolgt, zeichnet sich eine derartige Weiterbildung; des erfindungsgemäßen Nähgarnes durch eine hohe Verarbeitungssicherheit beim Vernähen, d.h. somit durch eine noch geringere Fadenbruchhäufigkeit, in Kombination mit einer hohen Nahtelastizität aus, so daß die hiermit erstellten Nähte auch nach vielfacher Belastung und Entlastung ihre Elastizität nicht verlieren.

Eine besonders geeignete Weiterbildung des erfindungsgemäßen Nähgarnes sieht vor, daß hierbei die den Nähzwirn ausbildenden Zwirnkomponenten eine Vordrehung mit einem Drehungsbeiwert α zwischen 50 und 130 und insbesondere zwischen 70 und 100 auf-weist, während der hieraus erstellte Nähzwirn dann insbesondere einen Drehungsbeiwert α' besitzt, der zwischen 80 und 160 und vorzugsweise zwischen 95 und 125 variiert.

Hierbei ist der Drehungsbeiwert α bzw. α' wie folgt definiert: $Drehungsbeiwert α = \frac{Drehungen pro Meter}{\sqrt{Nm}}$

In dieser Formel bedeutet Nm die Garnfeinheit (Gesamttiter) einer jeden vorgedrehten Zwirnkomponente, angegeben in Nummer metrisch: $Drehungsbeiwert αʹ = \frac{Drehungen pro Meter}{\sqrt{Nm}}$

In dieser Formel bedeutet Nm die Garnfeinheit (Gesamttiter) des gesamten Zwirnes, angegeben in Nummer metrisch.

Vorstehend sind für das erfindungsgemäße Nähgarn, das bei der dort beschriebenen Ausführungsform die Konstruktion eines Zwirnes aufweist, Bereiche für Drehungsbeiwerte α (Vordrehung) bzw. α' (Zwirndrehung) angegeben worden. Wird das erfindungsgemäß Nähgarn aus multifilen Garnkomponenten ausgebildet, so variiert der Drehungsbeiwert α insbesondere zwischen 50 und 100 und der Drehungsbeiwert α' zwischen 80 und 125, während bei Verwendung von Fasergarnen zur Herstellung des gezwirnten erfindungsgemäßen Nähgarnes insbesondere der Drehungsbeiwert α zwischen 90 und 130 und der Drehungsbeiwert α' zwischen 115 und 160 beträgt.

Bei einer grundsätzlich anderen, jedoch ebenfalls bevorzugten und besonders geeigneten Ausführungsform des erfindungsgemäßen Nähgarnes weist das erfindungsgemäße Nähgarn die Konstruktion eines verwirbelten Garnes auf, wobei das verwirbelte Garn wenigstens eine erste, den Kern des Garnes ausbildende Garnkomponente, und mindestens eine hiermit verwirbelte zweite Garnkomponente umfaßt, derart, daß die zweite Garnkomponente die Effektgarnkomponente ausbildet. Im Vergleich zu der zuvor beschriebenen Zwirnkonstruktion des erfindungsgemäßen Nähgarnes verleiht diese verwirbelte Nähgarnkonstruktion dem erfindungsgemäßen Nähgarn eine besonders hohe Weichheit und besonders hautsympathische Geschmeidigkeit, so daß diese Konstruktion immer dann bevorzugt ausgewählt wird, wenn das erfindungsgemäße Nähgarn zum Vernähen von solchen elastischen Artikeln verwendet wird, die direkt auf der Haut getragen werden oder die besonders stramm an der Haut anliegen.

Insbesondere dann, wenn bei der zuvor beschriebenen speziellen Konstruktion des erfindungsgemäßen Nähgarnes, das als verwirbeltes Nähgarn vorliegt, sowohl die erste Garnkomponente als auch die zweite Garnkomponente ausschließlich aus multifilen Poly-trimethylen-terephthalat-Fasern besteht, besitzt eine derartige spezielle Ausführungsform des erfindungsgemäßen Nähgarnes eine hohe Elastizität in Verbindung mit einem optimalen zugelastischen Dehnungsanteil, so daß Nähte, die hieraus hergestellt werden, keine Nähgarnüherlängen in der. Naht mehr aufweisen müssen. Von daher läßt sich ein derartiges Nähgarn mit hoher Wirtschaftlichkeit aufgrund der zuvor beschriebenen Nähgarneinsparung verarbeiten.

Bei einer Weiterbildung des zuvor beschriebenen erfindungsgemäßen Nähgarnes weist diese Weiterbildung ebenfalls die Konstruktion eines verwirbelten Nähgarnes auf, wobei jedoch die erste Garnkomponente, d.h. die Kerngarnkomponente, aus der multifilen Poly-trimethylen-terephthalat-Faser besteht, während die zweite Garnkomponente, die die Effektgarnkomponente ausbildet, eine Polyethylenterephthalat-Faser und somit bezüglich ihres chemischen Aufbaus aus einer herkömmlichen multifilen Polyester-Faser besteht.

Insbesondere dann, wenn bei der zuvor beschriebenen Weiterbildung das Massenverhältnis der ersten Garnkomponente zur zweiten Garnkomponente zwischen 60:40 bis 80:20 variiert, deckt die Effektgarnkomponente, insbesondere wenn sie im Vergleich zur Kerngarnkomponente eine höhere Einzelfilamentzahl und einen geringeren Einzelfilamenttiter aufweist, vollständig oder nahezu vollständig die Kerngarnkomponente ab, so daß diese Ausführungsform des erfindungsgemäßen Nähgarnes vorzugsweise dann für solche Nähgarne ausgewählt wird, die in mittleren bis dunklen Farbtönen angeboten werden. Hier konnte festgestellt werden, daß sich diese Weiterbildung des erfindungsgemäßen Nähgarnes in mittleren bis dunklen Farbtönen besonders echt anfärben läßt, so daß dementsprechend ein derartig gefärbtes erfindungsgemäßes Nähgarn hohe Echtheiten und vorzugsweise hohe Naßechtheiten aufweist.

Um die Verarbeitungseigenschaften des erfindungsgemäßen Nähgarnes, das die Konstruktion eines verwirbelten Nähgarnes aufweist, weiter zu verbessern, ohne daß hierdurch die erforderliche Elastizität, d.h. die zugelastische Dehnung, verlorengeht oder in nennenswerter Weise beeinträchtigt wird, sieht eine andere Weiterbildung des erfindungsgemäßen Nähgarnes vor, daß hierbei das Nähgarn mit einer Drehung.zwischen 0 Drehungen/m und 500 Drehungen/m, insbesondere zwischen 80 Drehungen/m und 250 Drehungen/m, versehen ist. Eine derartige Ausgestaltung des erfindungsgemäßen Nähgarnes verbindet optimale maschinelle Vernäheigenschaften, d.h. eine weiter verminderte Fadenbruchhäufigkeit, mit einer hohen Elastizität, so daß hiermit insbesondere auch besonders zugempfindliche elastische Artikel und vorzugsweise unter Anwendung einer Doppelsteppstich-Naht des Stichtyps 301 (DIN 61400) vernäht werden können.

Um auch im späteren Gebrauch und insbesondere bei der Pflege der mit dem erfindungsgemäßen Nähgarn vernähten elastischen Artikeln ein unerwünschtes Boldern der Nähte zu verhindern, weist das erfindungsgemäße Nähgarn, vorzugsweise das gefärbte Nähgarn, insbesondere einen Heißluftschrumpf bei 180 °C zwischen 0,5 % und 3 % und vorzugsweise zwischen 0,6 % und 1,5 %, sowie einen Kochschrumpf bei 98 °C in Wasser zwischen 0,1 % und 1,5 % und vorzugsweise zwischen 0,15 % und 0,8 %, auf. Hierbei wird der Heißluftschrumpf bei 180 °C während 15 Minuten und der Kochschrumpf in Wasser bei 98 °C während 15 Minuten bestimmt. Grundsätzlich richtet sich die beim erfindungsgemäßen Nähgarn vorzusehenden Festigkeiten danach, welche Garnkomponenten für die Herstellung des Nähgarnes eingesetzt werden, welche Nähgarnkonstruktion ausgewählt wird, für welchen Zweck und in welcher. Nahtkonstruktion das erfindungsgemäße Nähgarn eingesetzt wird. Für besonders feine, elastische Artikel, bei denen die Naht keinen extremen Belastungen ausgesetzt ist, weist eine bevorzugte Ausführungsform des erfindungsgemäßen Nähgarnes eine absolute Festigkeit zwischen 400 cN und 900 cN und spezifische Festigkeit zwischen 10 cN/tex und 25 cN/tex auf, wobei eine solche Ausführungsform des erfindungsgemäßen Nähgarnes dann entweder die Konstruktion eines Zweifach-Zwirns, der vorzugsweise unter Verwendung von Fasergarnen erstellt wird, oder die Konstruktion eines lüftverwirbelten multifilen Nähgarnes besitzt. Sollen hingegen mit dem erfindungsgemäßen Nähgarn solche elastischen Artikel die stärker belastet werden, vernäht werden, dann gelangen solche Ausführungsformen des Nähgarnes zur Anwendung, deren absolute Festigkeit insbesondere zwischen 900 cN und 1.300 cN und deren spezifische Festigkeit zwischen 30 cN/tex und 45 cN/-tex variieren. Für diesen Einsatzzweck werden insbesondere multifile Dreifachzwirne oder luftverwirbelte multifile Konstruktionen verwendet. Für extrem belastete Nähte, beispielsweise Nähte an elastischen Sportartikeln, gelangen solche Ausführungsformen des erfindungsgemäßen Nähgarnes zum Einsatz, die vorzugsweise die Konstruktion eines multifilen Dreifachzwirns oder eines luftverwirbelten Nähgarnes aufweisen, wobei die absolute Festigkeit insbesondere zwischen 1.300 cN und 1.800 cN und die spezifische Festigkeit vorzugsweise zwischen 45 cN/tex und 60 cN/tex variieren, so daß zusammenfassend hierzu festzuhalten ist, daß die absolute Festigkeit des erfindungsgemäßen Nähgarnes insbesondere zwischen 400 cN und 1.800 cN und die spezifische Festigkeit des erfindungsgemäßen Nähgarnes vorzugsweise zwischen 10 cN/tex und 60 cN/tex und vorzugsweise zwischen 14 cN/tex und 34 cN/tex betragen.

Ebenso richtet sich der Gesamttiter des erfindungsgemäßen Nähgarnes danach, wofür das erfindungsgemäße Nähgarn angewendet und mit welchem Stichtyp dieses erfindungsgemäße Nähgarn dann vernäht wird. So hat sich gezeigt, daß ein Gesamttiter des erfindungsgemäßen Nähgarnes, der zwischen 100 dtex und 1.800 dtex und vorzugsweise zwischen 200 dtex und 1.200 dtex, variiert, eine Vielzahl der Anwendungsfälle des erfindungsgemäßen Nähgarnes beim Vernähen einer breiten Palette von unterschiedlichen elastischen Artikeln abdeckt, so daß das erfindungsgemäße Nähgarn vorzugsweise die zuvor genannten Gesamttiter aufweist.

Vorstehend sind Ausführungsformen des erfindungsgemäßen Nähgarnes beschrieben, die eine multifile Poly-trimethylen-terephthalat-Faser enthalten oder hieraus bestehen. Hierbei weisen diese Ausführungsformen eine solche Poly-trimethylen-terephthalat-Faser auf, deren Einzelfilamentzahl zwischen 18 Filamenten und 90 Filamenten und insbesondere zwischen 30 Filamenten und 60 Filamenten variiert. Dies bedeutet, daß dann das entsprechende, hieraus erstellte erfindungsgemäße Nähgarn, wenn es als Zweifach-Zwirn konstruiert ist, insbesondere zwischen 36 Filmenten und 180 Filamenten, und wenn es als Dreifach-Zwirn konstruiert ist, vorzugsweise zwischen 54 Filamenten und 270 Filamenten, aufweist, wobei die Filamentanzahl bei einem verwirbelten erfindungsgemäßen Nähgarn dann insbesondere zwischen 36 und 180 Filamenten variiert, sofern dieses verwirbelte Nähgarn nur aus einer einzigen Kerngarnkomponente (erste Garnkomponente) und einer einzigen Effektgarnkomponente (zweite Garnkomponente) konstruiert ist.

Wird das erfindungsgemäße Nähgarn hingegen aus einem Fasergarn aus Poly-trimethylen-terephthalat-Fasern hergestellt, so werden hierfür solche Fasern ausgewählt, deren Stapellänge vorzugsweise zwischen 25 mm und 110 mm und insbesondere zwischen 35 mm und 90 mm variiert.

Besonders vielfältig anwendbar sind solche Ausführungsformen des erfindungsgemäßen Nähgarnes, bei denen das erfindungsgemäße Nähgarn einen Gleitwert zwischen 130 cN und 200 cN und insbesondere einen Gleitwert zwischen 140 cN und 160 cN besitzt. Hier konnte festgestellt werden, daß bei Einhaltung dieser Gleitwerte das erfindungsgemäße Nähgarn zum Vernähen einer Vielzahl auch von unterschiedlich elastischen Artikeln besonders problemlos eingesetzt werden kann, wobei auch insbesondere der zuvor genannte Gleitwertbereich sicherstellt, daß mit dem erfindungsgemäßen Nähgarn einwandfrei und dauerelastisch Doppelsteppstich-Nähte erstellt werden können, die als besonders hautsympathisch insbesondere auch im Wäschebereich empfunden werden.

Es darf nochmals betont werden, daß alle die zuvor beschriebenen Ausführungsformen des erfindungsgemäßen Nähgarnes im Vergleich zu herkömmlichen Nähgarnen bei der Erstellung von elastischen Nähten und insbesondere auch bei der Erstellung von elastischen Doppelsteppstich-Nähten den unter Kostengesichtspunkten wesentlichen Vorteile besitzen, daß die unter Verwendung des erfindungsgemäßen Nähgarnes erstellten Nähte eine deutlich geringere Nähgarnlänge erfordern, um eine mit herkömmlichen Nähgarnen vergleichbare Nahtelastizität zur Verfügung zu stellen. Desweiteren ermöglicht erstmals das erfindungsgemäße Nähgarn bei elastischen Artikeln die störungsfreie maschinelle Erstellung eines Doppelsteppstich-Naht, so daß die so erstellte Doppelsteppstich-Naht die heute mit herkömmlichen Nähgarnen hergestellte Kettenstichnaht vorteilhaft ersetzt, wobei eine derartige Doppelsteppstich-Naht im Vergleich zur Kettenstichnaht weitere ästhetische Gestaltungsmöglichkeiten eröffnet und wesentlich hautsymphatischer ist, da sie im Vergleich zur Kettenstichnaht wesentlich weniger aufträgt. Von daher kann das erfindungsgemäße Nähgarn insbesondere auch zum Vernähen von mehreren, übereinander angeordneten Stofflagen besonders vorteilhaft verwendet werden.

Der vorliegenden Erfindung liegt ferner die Aufgabe zugrunde, zwei Verfahren zur Herstellung des zuvor beschriebenen erfindungsgemäßen Nähgarnes zur Verfügung zu stellen, die eine reproduzierbare Herstellung dieses Nähgarnes ermöglichen.

Diese Aufgabe wird erfindungsgemäß durch ein Verfahren mit den kennzeichnenden Merkmalen des Patentanspruchs 19 sowie durch ein Verfahren mit den kennzeichnenden Merkmalen des Patentanspruchs 21 gelöst.

Eine erste, grundsätzliche Möglichkeit zur Herstellung des erfindungsgemäßen Nähgarnes sieht vor, daß zwei oder drei Garnkomponenten, bei denen es sich vorzugsweise entweder um multifile Garnkomponenten oder um Fasergarnkomponenten handelt, unabhängig voneinander vorgedreht werden. Für jede Garnkomponente wird eine Poly-trimethylen-terephthalat-Faser ausgewählt. Jede vorgedrehte Garnkomponente weist eine Höchstzugkraftdehnung zwischen 25 % und 85 %, vorzugsweise zwischen 35 % und 70 %, und eine solche zugelastische Dehnung auf, die zwischen 30 % und 95 %, vorzugsweise zwischen 50 % und 80 %, der Dehnung liegt, die bei einer Meßkraft bestimmt wird, die 70 % der absoluten Festigkeit des jeweiligen Nähgarnes entspricht. Die vorgedrehten Garnkomponenten werden miteinander unter Ausbildung eines Zwirnes verzwirnt, wobei der so erstellte Zwirn hiernach einer hydrothermischen Behandlung unterworfen wird. Zurächst ist darauf hinzuweisen, daß der Begriff hydrothermische Behandlung jegliche thermische Behandlung abdeckt, die unter Zusatz von Wasser oder in einer wäßrigen Flotte selbst durchgeführt wird, so daß insbesondere als hydrothermische Behandlung eine Behandlung in einer Dampfatmosphäre, vorzugsweise in einer Sattdampfatmosphäre oder in einer überhitzten Dampfatmosphäre, oder auch eine Behandlung in einer wäßrigen Flotte, so insbesondere in einer Färbeflotte und/oder in einer Avivierflotte, aufzufassen ist.

Die zuvor beschriebene erste Möglichkeit des erfindungsgemäßen Verfahrens weist den Vorteil auf, daß mit relativ wenigen Herstellungsschritten ein hochleistungsfähiges Nähgarn hergestellt werden kann. Aufgrund der geringen Anzahl der beim erfindungsgemäßen Verfahren erforderlichen Verfahrensschritte wird auch die Fehlerwahrscheinlichkeit verringert, so daß dementsprechend besonders reproduzierbar und kostengünstig das erfindungsgemäße Nähgarn hergestellt werden kann, das die vorstehend wiederholt aufgeführten Vorteile aufweist, so daß zur Vermeidung von Wiederholungen auf die vorstehenden Ausführungen zum erfindungsgemäßen Nähgarn verwiesen wird, die analog oder identisch auch auf die erfindungsgemäßen Verfahren anzuwenden sind.

Eine besonders vorteilhafte Weiterbildung der zuvor beschriebenen ersten Möglichkeit des erfindungsgemäßen Verfahrens sieht vor, daß hierbei die zwei oder drei Garnkomponenten, bei denen es sich vorzugsweise, wie bereits vorstehend erwähnt, entweder um multifile Garnkomponenten oder um Fasergarnkomponenten handelt und die den Nähzwirn ausbilden, mit einem Drehungsbeiwert α zwischen 50 und 130 und insbesondere zwischen 70 und 100 vorgedreht werden, wobei diese Drehung insbesondere in S-Richtung erfolgt. Anschließend werden die so vorgedrehten Garnkomponenten mit einem Drehungsbeiwert α' zwischen 80 und 160 und insbesondere zwischen 95 und 125 miteinander verzwirnt. Für die zuvor genannten engeren Bereiche der Drehungsbeiwerte α und α' gelten abhängig von der jeweiligen Garnkomponente, d.h. ob hier eine multifile Garnkomponente oder eine Fasergarnkomponente eingesetzt wird, die Ausführungen, wie sie vorstehend für bevorzugte Weiterbildungen des erfindungsgemäßen Nähzwirns offenbart sind. Hier konnte festgestellt werden, daß ein derartig konstruierter Nähzwirn ein einwandfreies maschinelles Nähverhalten zeigt, so daß die Fadenbruchhäufigkeit beim Nähen, insbesondere auch bei einem andauernden Nähen von mehreren Stunden, auf ein Minimum reduziert ist, so daß bei einem derartig hergestellten Nähzwirn keine Fadenbrüche oder maximal im Mittel bis zu 1,8 Fadenbrüche pro Stunde auftreten, wie dies vorstehend bereits beim erfindungsgemäßen Nähgarn ausführlich dargelegt ist.

Die grundsätzlich zweite Möglichkeit zur Herstellung des erfindungsgemäßen Nähgarnes sieht vor, daß hierbei mindestens zwei multifile Garnkomponenten miteinander verwirbelt werden, wobei mindestens die Kerngarnkomponente, vorzugsweise jedoch jede Garnkomponente eine Höchstzugkraftdehnung zwischen 25 % und 85 %, vorzugsweise zwischen 35 % und 70 %, und eine solche zugelastische Dehnung besitzt bzw. besitzen, die zwischen 30 % und 95 %, vorzugsweise zwischen 50 % und 80 %, der Dehnung liegt, die bei einer Meßkraft bestimmt wird, die 70 % der absoluten Festigkeit des jeweiligen Nähgarnes entspricht und wobei das verwirbelte Garn einer - hydrothermischen Behandlung unterworfen wird. Für jede Garnkomponente wird eine Poly-trimethylen-terephthalat-Faser ausgewählt.

Im Unterschied zum eingangs aufgeführten Stand der Technik gemäß der EP 0 295 601 A unterscheidet sich diese grundsätzliche zweite Möglichkeit des erfindungsgemäßen Verfahrens zur Herstellung des erfindungsgemäßen Nähgarnes dahingehend, daß hierbei für das an sich bekannte Verwirbelungsverfahren mindestens eine solche multifile Kerngarnkomponente und vorzugsweise solche multifilen Garnkomponenten (Kern- und Effektgarnkomponenten) eingesetzt werden, die die zuvor aufgeführten Höchstzugkraftdehnungen und die vorstehend genannten zugelastischen Dehnungen besitzen.

Durch die desweiteren bei beiden Möglichkeiten des erfindungsgemäßen Verfahrens vorgesehenen thermischen Behandlung wird erreicht, daß die so hergestellten Nähgarne insbesondere für den eigentlichen Vernähvorgang stabilisiert werden, so daß sie dann im vernähten Zustand eine zugelastische Dehnung, d.h. somit eine reversible Dehnung, besitzen, die es ermöglicht, daß das erfindungsgemäße Nähgarn auch ohne das Vorsehen einer Garnüberlänge in der Naht die zuvor beim erfindungsgemäßen Nähgarn bereits beschriebene hohe Elastizität aufweist, was sich insbesondere beim Vernähen von elastischen Artikeln und vorzugsweise bei Anwendung von Doppelsteppstich-Nähten als besonderer vorteil herausgestellt hat.

Um die Weichheit des erfindungsgemäßen Nähgarnes weiter zusteigern, sieht eine Weiterbildung des erfindungsgemäßen Verfahrens vor, daß hierbei zwei multifile Garnkomponenten miteinander verwirbelt werden, wobei die erste, den Kern des Garnes bildende Garnkomponente mit einer Voreilung zwischen 2 % und 15 %, insbesondere zwischen 3 % und 6 %, und die zweite Effektgarnkomponente mit einer Voreilung zwischen 5 % und 40 %, vorzugsweise zwischen 17 % und 30 %, dem Verwirbelungsschritt zugeführt werden. Bei dieser Variante des erfindungsgemäßen Verfahrens ist also somit die Voreilung der zweiten Garnkomponente (Effektgarn) wesentlich höher als die Voreilung der ersten Garnkomponente (Kernkomponente), so daß aufgrund dieser Voreilungsunterschiede dem so hergestellten Nähgarn ein vergrößertes Volumen und eine verbesserte Weichheit und Geschmeidigkeit sowie ein erhöhter Tragekomfort verliehen wird.

Grundsätzlich können bei den beiden zuvor beschriebenen Möglichkeiten des erfindungsgemäßen Verfahrens für alle Garnkomponenten, die den Nähzwirn bzw. das verwirbelte Nähgarn ausbilden, solche Synthesefasern, so zum Beispiel Polyesterfasern, Polyamid 6- oder Polyamid 6.6-Fasern ausgewählt werden, die die zuvor angegebenen Höchstzugkraftdehnungen und die zuvor spezifizierten zugelastischen Dehnungen besitzen. Bei einer besonders geeigneten weiterbildung der erfindungsgemäßen Verfahren werden jedoch für diese Garnkomponenten, Poly-trimethylen-terephthalat-Fasern, bei denen es sich um ein Fasergarn oder um ein Multifilament handelt, ausgewählt, so daß der so hergestellte Nähzwirn bzw. das so verwirbelte Nähgarn vorzugsweise ausschließlich aus diesen multifilen Poly-trimethylen-terephthalat-Fasern und/oder aus Fasergarnen aus Poly-trimethylen-terephthalat-Fasern besteht.

Eine besonders geeignete Ausführungsvariante des erfindungsgemäßen Verfahrens sieht vor, daß hierbei zur Herstellung des verwirbelten Nähgarns als erste Garnkomponente (Kerngarnkomponente) eine multifile Poly-trimethylen-terephthalat-Faser und als zweite Garnkomponente eine multifile Poly-ethylen-terephthalatFaser ausgewählt werden, so daß über den Querschnitt des so hergestellten verwirbelten Nähgarnes gesehen die erste Garnkomponente, d.h. die multifile Poly-trimethylen-terephthalat-Faser, von der zweiten Garnkomponente, d.h. der multifilen Poly-ethylen-terephthalat-Faser, weitestgehend abgedeckt ist. Diese Variante des erfindungsgemäßen Verfahrens wird insbesondere zur Herstellung solcher verwirbelten Nähgarne angewendet, die für die Färbung in mittleren und tiefen Tönen vorgesehen sind, da die gefärbten Nähgarne dadurch ein hohes Echtheitsniveau besitzen, wie dies bereits vorstehend bei der diesbezüglichen Ausführungsform des erfindungsgemäßen Nähgarnes beschrieben ist.

Grundsätzlich ist bezüglich der Temperatur, bei der die hydrothermische Behandlung durchgeführt wird, festzuhalten, daß diese Temperatur für das jeweilige Material oberhalb dessen Glasumwandlungstemperatur und unterhalb dessen Schmelzpunktes liegen muß. Vorzugsweise wird jedoch hydrothermische Behandlung, die als besonders geeignete Ausführungsvariante des erfindungsgemäßen Verfahrens anzusehen ist, bei einer Effektivtemperatur zwischen 120 °C und 200 °C durchgeführt, wobei eine diesbezügliche Behandlung in einer wäßrigen Flotte besonders bevorzugt wird. Hierbei wird die Effektivtemperatur mittels Differential-Thermo-Analyse ermittelt. Diese Differential-Thermo-Analyse zeichnet das partielle Schmelzen der durch die thermische Behandlung und insbesondere durch die hydrothermische Behandlung im Fasersubstrat in den nicht kristallinen Bereichen gebildeten Kristallite in Form eines endothermen Peaks auf, wobei dieser endotherme Peak dann als Effektivtemperatur der jeweiligen thermischen Behandlung definiert ist wie dies in "H.K. Rouette, Lexikon für Textilveredlung, Laumann-Verlag, Dülmen, 1995, Band 1, S. 390-392" kurz beschrieben und ausführlich in der Veröffentlichung H.J. Berndt, Dissertation TH Aachen (1971) "Untersuchung an thermisch-mechanisch vorbehandelten Polyethylenglykolterephthalat - ein Beitrag zur Optimierung des Fixiereffektes und seine Bestimmung" umfassend dargelegt ist.

Wie bereits vorstehend bei den erfindungsgemäßen Verfahren herausgestellt wird, wird eine hydrothermische Behandlung durchgeführt, wobei es sich hier insbesondere als sehr vorteilhaft erwiesen hat, wenn für die hydrothermische Behandlung das Garn auf eine Spule aufgewickelt wird und die mit dem Garn bewickelte Spule dann der hydrothermischen Behandlung unterworfen wird. Bezüglich der Verweilzeit bei einer derartigen thermischen Behandlung ist festzuhalten, daß hierbei die Verweilzeit in dem Behandlungsmedium und insbesondere in der wäßrigen Flotte allgemein von der gewählten Temperatur abhängt. Bei relativ niedrigen Temperaturen des Behandlungsmediums bzw. der wäßrigen Flotte, so zum Beispiel Temperaturen zwischen 80 °C und 100 °C, variiert üblicherweise die Verweilzeit zwischen 30 Minuten und 2 Stunden, während bei Temperaturen zwischen 100 °C und 130 °C die Verweilzeit zwischen 45 Minuten und 1,5 Stunden, vorzugsweise zwischen 50 Minuten und 70 Minuten, liegt. Klarstellend ist anzumerken, daß die zuvor angegebenen Temperaturen die Temperaturen des Behandlungsmediums und insbesondere die Badtemperaturen der wäßrigen Flotte angeben.

Eine Weiterbildung des erfindungsgemäßen Verfahren sieht vor, daß hierbei das Garn, sei es das gezwirnte Nähgarn oder das verwirbelte Nähgarn, nach der hydrothermischen Behandlung gefärbt und/oder aviviert wird. Hieran schließt sich dann bei dieser Weiterbildung des erfindungsgemäßen Verfahrens ein Verstrecken des gefärbten und/oder avivierten Garnes an, wobei durch dieses Verstrecken insbesondere der Anteil der zugelastischen Dehnung vergrößert und/oder die zugelastische Dehnung weiter stabilisiert wird, so daß auch bei wiederholten Belastungen und anschließenden Entlastungen das Garn sein ursprünglich elastisches Verhalten beibehält. Mit anderen Worten dient diese Verstreckung des gefärbten und/oder avivierten Garnes insbesondere auch der weiteren Stabilisierung der Elastizität des erfindungsgemäßen Nähgarnes.

Bezüglich der Temperatur, bei der das gefärbte und/oder avivierte Garn bei der zuvor beschriebenen Ausführungsform des erfindungsgemäßen Verfahrens verstreckt wird, ist festzuhalten, daß sich diese Temperatur nach dem Grad der erwünschten Stabilisierung der zugelastischen Dehnung, d.h. somit des Elastizitätsverhaltens des erfindungsgemäßen Nähgarnes, richtet. Insbesondere erfolgt diese Verstreckung in einem Temperaturbereich zwischen Raumtemperatur und 180 °C, wobei besonders bevorzugt eine Kaltverstreckung, d.h. somit eine Verstreckung zwischen 15 °C und 40 °C, durchgeführt wird.

Zu der bei der zuvor beschriebenen Verstreckung anzuwendenden Kraft ist festzuhalten, daß diese Kraft vorzugsweise zwischen 0,2 cN/dtex bis 1,5 cN/dtex, insbesondere zwischen 0,3 cN/dtex und 1 cN/dtex, variiert, wobei die zuvor angegebenen Werte die Kräfte definieren, die während des eigentlichen Verstreckungsvorganges auf das erfindungsgemäße Garn einwirken.

Wie bereits vorstehend ausgeführt ist, kann bei dem erfindungsgemäßen Verfahren zusätzlich zu der hydrothermischen, Behandlung dieser Verstreckungsschritt unter den vorstehend genannten Spannungen durchgeführt werden..

Unter dem Gesichtspunkt eines besonders rationellen Verfahrensablaufes sieht eine weitere Ausgestaltung des erfindungsgemäßen Verfahrens vor, daß hierbei auch die zuvor beschriebene hydrothermische Behandlung unter Spannung durchgeführt wird. Um diese Spannungsbehandlung bei der hydrothermischen Behandlung zu bewirken, schlägt eine Weiterbildung des erfindungsgemäßen Verfahrens vor, daß hierbei das gezwirnte oder verwirbelte Nähgarn direkt nach seiner Herstellung mit Spannung auf eine Spule gewickelt wird, wobei hierbei vorzugsweise die Spannungen angewendet werden, wie sie vorstehend für den zusätzlichen Verstreckungsschritt quantifiziert worden sind. Besonders geeignet ist es jedoch, wenn bei dieser Variante des erfindungsgemäßen Verfahrens das gezwirnte oder verwirbelte Nähgarn mit einer solchen Spannung auf die Spule aufgewickelt wird, daß die Spule eine Wickeldichte zwischen 350 g/l und 550 g/l, insbesondere zwischen 400 g/l und 550 g/l, aufweist.

Wiederholt ist vorstehend ausgeführt worden, daß das erfindungsgemäße Nähgarn oder das nach dem erfindungsgemäßen Verfahren hergestellte Nähgarn bevorzugt zur Konfektion von elastischen Artikeln verwendet wird. Insbesondere wird jedoch das erfindungsgemäße Nähgarn oder das nach dem erfindungsgemäßen Verfahren hergestellte Nähgarn zur Erstellung von Doppelsteppstichnähten bei elastischen Konfektionsteilen verwendet, wobei bevorzugte Beispiele für derartige elastische Konfektionsteile vorstehend auch als elastische Artikel bezeichnet sind. Insbesondere wird das erfindungsgemäße Nähgarn auch als Stickgarn bei einer maschinellen Erstellung von Stickmusters, vorzugsweise plastischen Stickmustern in elastischen Artikeln, eingesetzt, da es auch für diesen Anwendungsfall ausgezeichnete Laufeigenschaften bei einer minimierten Störanfälligkeit beim maschinellen Versticken besitzt.

Vorteilhafte Weiterbildungen des erfindungsgemäßen Nähgarnes sowie die erfindungsgemäßen Verfahren sind in den Unteransprüchen angegeben.

Das erfindungsgemäße Verfahren wird nachfolgend anhand eines Ausführungsbeispiels näher erläutert, wobei das Ausführungsbeispiel einen nach dem erfindungsgemäßen Verfahren hergestellten 3-fach-Nähzwirn beschreibt.

### Ausführungsbeispiel

Auf einer herkömmlichen Zwirnmaschine wurden zunächst drei multifile Poly-trimethylen-terephthalat-Fasern (chemisch modifizierte Polyesterfasern) mit einem Einzeltiter von 84 dtex und einer Filamentzahl von 36 mit 820 Drehungen/min in S-Richtung vorgedreht.

Anschließend wurden die so vorgedrehten Vorgarne unter Ausbildung eines 3-fach-Zwirns mit einer Zwirndrehung von 615 Drehungen/m in Z-Richtung verzwirnt. Der so erstellte Zwirn wurde direkt auf der Zwirnmaschine auf eine Spule aufgewickelt, wobei die Wickeldichte 450 g/l betrug.

Die so erstellte Kreuzspule wurde dann einer hydrothermischen Behandlung in einer wäßrigen Flotte unterworfen, wobei die wäßrige Flotte ausschließlich aus Wasser bestand. Die Verweilzeit für diese hydrothermische Behandlung betrug 60 Minuten bei einer Endtemperatur von 120 °C. Hierbei wurde die wäßrige Flotte, beginnend mit einer Starttemperatur von 70 °C, mit einer Aufheizrate von 1 °C/min auf 120 °C aufgeheizt, hiernach 60 Minuten bei 120 °C verweilen gelassen und anschließend auf 70 °C mit einer Abkühlrate von 3 °C/min abgekühlt.

Im Anschluß an diese hydrothermische Behandlung wurde dann die Spule in einem konventionellen Färbeautoklaven bei 120 °C während 60 Minuten gefärbt, wie dies für eine Polyesterfaser üblich ist. Die Aufheizcharakteristik dieser Färbung entsprach der zuvor beschriebenen Aufheizcharakteristik bei der hydrothermischen Behandlung.

Von dem so erstellten Nähgarn wurden folgende technologische Daten ermittelt, die nachfolgend in der Tabelle 1 wiedergegeben sind.

**Tabelle 1**

| **technologische Daten des anwendungsfertigen Nähzwirns** | |
|---|---|
| Feinheit | 102 dtex x 3 |
| Höchstzugkraft** | 752 cN |
| Höchstzugkraftdehnung** | 68 % |
| zugelastische Dehnung* | 70 % |
| Garndrehung | 930 Touren/m S-Richtung |
| Zwirndrehung | 720 Touren/m Z-Richtung |
| Gleitwert | 143 cN |
| feinheitsbezogene Höchstzugkraft | 24 cN/tex |

| | |
|---|---|
| ** gemessen nach DIN EN ISO 2062 * wie nachfolgend berechnet: | |

Die Ermittlung der zugelastischen Dehnung, die nachfolgend auch kurz mit "ZD" bezeichnet ist, des anwendungsfertigen Nähgarnes erfolgt nach DIN 53835.

Diese Höchstzugkraft betrug bei dem ausgewählten Beispiel 752 cN, wie dies die Tabelle 1 zusammenfaßt.

Anschließend wird das anwendungsfertige Nähgarn 50 Belastungszyklen ausgesetzt, wobei ein jeder Belastungszyklus ein Dehnen des Nähgarnes mit einer Kraft, die 70 % der Höchstzugkraft entspricht, und ein anschließendes Entspannen bis zu einer Zugkraft von 20 cN (entspricht der Meßgrundbelastung) umfaßt. Diese Messung wurde in Anlehnung an DIN 53835 durchgeführt.

Im konkreten Fall wurde für jeden Belastungszyklus eine Kraft von 526,4 cN (zuzüglich einer Meßgrundbelastung von 20 cN) zugrundegelegt.

Nach Ablauf der 50 Belastungszyklen wird einerseits die Gesamtdehnung, die nachfolgend als "GD" bezeichnet ist, des Nähgarnes und der Mittelwert der Dehnungen bestimmt, auf den das Nähgarn bei jeder Entlastung zurückgeht. Dieser Mittelwert wird nachfolgend als "MD" bezeichnet.

Im konkreten Fall wurde eine Gesamtdehnung bei einer Meßkraft von 526,4 cN von 47,6 % (GD) und ein Mittelwert der Dehnungen nach Entlastung (MD) von 14,28 % ermittelt.

Die zugelastische Dehnung (ZD) in % wird nach folgender Formel errechnet: $zugelastische Dehnung \left(ZD\right) in % = \frac{\left(GD\left[%\right]-MD\left[%\right]\right) \times 100 \left[%\right]}{GD \left[%\right]}$

Auf den konkreten Fall bezogen errechnet sich die zugelastische Dehnung wie folgt: $ZD = \frac{\left(47,6%-14,28%\right) \times 100 %}{47 , 6 %}$ $ZD = 70 %$

Desweiteren wurde auf einer industriellen Nähmaschine bei einer Geschwindigkeit von 2.500 Umdrehungen/min mit dem Nähzwirn unter Anwendung eines Doppelsteppstiches, Stichtyp 301, DIN 61400 bei einer Stichdichte von 5 Stichen/cm eine Dauerbelastung des Nähfadens dahingehend durchgeführt, daß die Nähzwirnbrüche/Stunde festgehalten wurden. Als Mittelwert einer Gesamtnähzeit von 5 Stunden wurde die Nähzwirnbruchhäufigkeit mit 1,8 Brüchen/Stunde ermittelt.

Die Bestimmung des in der Tabelle 1 aufgeführten Gleitwertes wurde wie folgt durchgeführt:

Für die Messung des Gleitwertes wird ein Meßgerät der Firma Honigmann (Wuppertal) mit der Bezeichnung "HCC-*µ*-Meter, Präzisierungs-Reibwert-Meßgerät" verwendet.

Das Meßprinzip beruht darauf, daß das zu prüfende Nähgarn mit einer konstanten Geschwindigkeit von 2 m/min abgezogen wird, nachdem zuvor das Nähgarn durch eine belastete Spannungsscheibenanordnung, wie diese den an Nähmaschinen üblichen Spannungsscheibenanordnungen entspricht, geführt worden ist. Hierbei wird die für das Abziehen des Nähgarnes erforderliche Kraft, die in Tabelle 1 als Gleitwert angegeben ist, gemessen.

Die verwendete Spannungsscheibenanordnung besteht aus zwei, gegeneinander gepreßten Spannungsscheiben aus poliertem Edelstahl.

Zur Kalibrierung der Meßanordnung wird ein handelsübliches Standardnähgarn, Typ Serafil 80 (3-fach Zwirn, Polyethylenterephthalat, endlos; Hersteller: Amann) verwendet. Hierbei wird die Belastung der Spannungsscheiben so lange während des Abziehens des Standardnähgarnes mit der vorstehend genannten Geschwindigkeit verändert, bis ein Gleitwert von 110 cN für dieses Standardnähgarn ermittelt wird.

Mit der so eingestellten Belastung der Spannungsscheiben wird dann die vorstehend beschriebene Messung des jeweils zu überprüfenden Nähgarnes durchgeführt.

## Patentansprüche

1. Nähgarn aus Synthesefasern, wobei das Nähgarn mindestens eine Garnkomponente aus Poly-trimethylen-terephthalat-Fasern aufweist, **dadurch gekennzeichnet, daß**
a) das anwendungsfertige Nähgarn eine Höchstzugkraftdehnung zwischen 25 % und 85 % besitzt und daß
b) das Nähgarn eine zugelastische Dehnung aufweist, die zwischen 30 % und 95 % der Dehnung liegt, die bei einer Meßkraft bestimmt wird, die 70 % der absoluten Festigkeit des jeweiligen Nähgarnes entspricht.

2. Nähgarn nach Anspruch 1, **dadurch gekennzeichnet, daß** das anwendungsfertige Nähgarn eine Höchstzugkraftdehnung zwischen 35 % und 70 % besitzt und daß die zugelastische Dehnung des Nähgarnes zwischen 50 % bis 80 % der Dehnung beträgt.

3. Nähgarn nach Anspruch 1 oder 2, **dadurch gekennzeichnet, daß** das Nähgarn als poly-trimethylen-terephthalat-Fasern multifile Poly-trimethylen-terephthalat-Fasern enthält.

4. Nähgarn nach Anspruch 1 oder 2, **dadurch gekennzeichnet, daß** das Nähgarn Fasergarne aus Poly-trimethylen-terephthalat-Fasern enthält.

5. Nähgarn nach Anspruch 3 oder 4, **dadurch gekennzeichnet, daß** das Nähgarn aus der multifilen Poly-trimethylen-terephthalat-Faser und/oder aus dem Fasergarn aus Poly-trimethylenterephthalat-Fasern besteht.

6. Nähgarn nach Anspruch 5, **dadurch gekennzeichnet, daß** das Nähgarn die Konstruktion eines Nähzwirnes besitzt und daß der Nähzwirn mindestens zwei Zwirnkomponenten aufweist.

7. Nähgarn nach Anspruch 5, **dadurch gekennzeichnet, daß** die Zwirnkomponenten mit einer Vordrehung versehen sind und daß die vorgedrehten Zwirnkomponenten unter Ausbildung des Nähzwirnes miteinander verzwirnt sind.

8. Nähgarn nach Anspruch 7, **dadurch gekennzeichnet, daß** die Vordrehung einen Drehungsbeiwert α zwischen 50 und 130 aufweist.

9. Nähgarn nach Anspruch 7, **dadurch gekennzeichnet, daß** der Nähzwirn einen Drehungsbeiwert α' zwischen 80 und 160 besitzt.

10. Nähgarn nach einem der vorangehenden Ansprüche 1 bis 5, **dadurch gekennzeichnet, daß** das Nähgarn die Konstruktion eines verwirbelten Garnes aufweist, und daß das verwirbelte Garn wenigstens eine erste, den Kern des Garnes ausbildende Garnkomponente und mindestens eine hiermit verwirbelte zweite Garnkomponente umfaßt, wobei die zweite Garnkomponente die Effektgarnkomponente ausbildet, und daß die erste Garnkomponente und die zweite Garnkomponente ausschließlich aus multifilen Poly-trimethylen-terephthalat-Fasern bestehen.

11. Nähgarn nach Anspruch 10, **dadurch gekennzeichnet, daß** das Massenverhältnis der ersten Garnkomponente zur zweiten Garnkomponente zwischen 60:40 bis 80:20 variiert.

12. Nähgarn nach Anspruch 10 oder 11, **dadurch gekennzeichnet, daß** das Nähgarn mit einer Drehung zwischen 0 Drehungen/m und 500 Drehungen/m versehen ist.

13. Nähgarn nach einem der vorangehenden Ansprüche, **dadurch gekennzeichnet, daß** das Nähgarn einen Heißluftschrumpf bei 180 °C zwischen 0,5 % und 3 % und einen Kochschrumpf bei 98 °C in Wasser zwischen 0,1 % und 1,5 % aufweist.

14. Nähgarn nach einem der vorangehenden Ansprüche, **dadurch gekennzeichnet, daß** das Nähgarn eine absolute Festigkeit zwischen 400 cN und 1800 cN besitzt.

15. Nähgarn nach einem der vorangehenden Ansprüche, **dadurch gekennzeichnet, daß** das Nähgarn eine spezifische Festigkeit zwischen 10 cN/tex und 60 cN/tex, vorzugsweise zwischen 14 cN/tex und 34 cN/tex, besitzt.

16. Nähgarn nach einem der vorangehenden Ansprüche, **dadurch gekennzeichnet, daß** das Nähgarn einen Gesamttiter zwischen 100 dtex und 1.800 dtex, vorzugsweise zwischen 200 dtex und 1.200 dtex, aufweist.

17. Nähgarn nach einem der vorangehenden Ansprüche, **dadurch gekennzeichnet, daß** die multifile Poly-trimethylen-terephthalat-Faser eine Einzelfilamentzahl zwischen 18 Filamenten und 90 Filamenten aufweist.

18. Nähgarn nach einem der vorangehenden Ansprüche, **dadurch gekennzeichnet, daß** der Gleitwert des Nähgarnes zwischen 130 cN und 200 cN variiert.

19. Verfahren zur Herstellung eines Nähgarnes nach einem der Ansprüche 1 bis 9 und 13 bis 18, wobei zwei oder drei Garnkomponenten unabhängig voneinander vorgedreht und die vorgedrehten Garnkomponenten miteinander unter Ausbildung eines Zwirnes verzwirnt werden, **dadurch gekennzeichnet, daß** für jede Garnkomponente eine Poly-trimethylen-terephthalat-Faser ausgewählt wird,
a) die eine Höchstzugkraftdehnung zwischen 25 % und 85 % besitzt und
b) die eine zugelastische Dehnung aufweist, die zwischen 30 % und 95 % der Dehnung liegt, die bei einer Meßkraft bestimmt wird, die 70 % der absoluten Festigkeit des jeweiligen Nähgarnes entspricht und
c) daß der hieraus erstellte Zwirn einer hydrothermischen Behandlung unterworfen wird.

20. Verfahren nach Anspruch 19, **dadurch gekennzeichnet, daß** die zwei oder drei Garnkomponenten mit einem Drehungsbeiwert α zwischen 50 und 130 vorgedreht werden und daß die vorgedrehten Garnkomponenten mit einem Drehungsbeiwert α' zwischen 80 und 160 miteinander verzwirnt werden.

21. Verfahren zur Herstellung eines Nähgarnes nach einem der Ansprüche 1 bis 5 und 13 bis 18, wobei mindestens zwei Garnkomponenten miteinander verwirbelt werden, **dadurch gekennzeichnet, daß** für jede Garnkomponente eine Polytrimethylen-terephthalat-Faser ausgewählt wird,
a) die eine Höchstzugkraftdehnung zwischen 25 % und 85 % besitzt und
b) die eine zugelastische Dehnung aufweist, die zwischen 30 % und 95 % der Dehnung liegt, die bei einer Meßkraft bestimmt wird, die 70 % der absoluten Festigkeit des jeweiligen Nähgarnes entspricht und
c) daß das verwirbelte Garn einer hydrothermischen Behandlung unterworfen wird.

22. Verfahren nach Anspruch 21, **dadurch gekennzeichnet, daß** zwei multifile Garnkomponenten miteinander verwirbelt werden und daß die erste, den Kern des Garnes bildende Garnkomponente mit einer Voreilung zwischen 2 % und 15 % und die zweite Effektgarnkomponente mit einer Voreilung zwischen 5 % und 40 % dem Verwirbelungsschritt zugeführt werden.

23. Verfahren nach Anspruch 21, **dadurch gekennzeichnet, daß** als Poly-trimethylen-terephthalat-Faser eine multifile Polytrimethylen-terephthalat-Faser oder ein Fasergarn aus Polytrimethylen-terephthalat-Fasern ausgewählt wird.

24. Verfahren nach einem der Ansprüche 19 bis 23, **dadurch gekennzeichnet, daß** als hydrothermische Behandlung eine Behandlung in einer wäßrigen Flotte bei einer Effektivtemperatur zwischen 120 °C und 200 °C durchgeführt wird.

25. Verfahren nach Anspruch 24, **dadurch gekennzeichnet, daß** vor der hydrothermischen Behandlung das Garn auf eine Spule aufgewickelt wird und daß als hydrothermischen Behandlung die mit dem Garn bewickelte Spule einer Behandlung in einer wäßrigen Flotte unterworfen wird.

26. Verfahren nach einem der Ansprüche 19 bis 25, **dadurch gekennzeichnet, daß** das Garn nach der hydrothermischen Behandlung gefärbt und/oder aviviert wird und daß das gefärbte und/oder avivierte Garn verstreckt wird.

27. Verfahren nach Anspruch 26, **dadurch gekennzeichnet, daß** das gefärbte und/oder avivierte Garn bei einer Temperatur zwischen Raumtemperatur und 180 °C verstreckt wird.

28. Verfahren nach Anspruch 26 oder 27, **dadurch gekennzeichnet, daß** das gefärbte und/oder avivierte Garn mit einer Kraft zwischen 0,2 cN/dtex bis 1,5 cN/dtex, vorzugsweise zwischen 0,3 cN/dtex und 1 cN/dtex, verstreckt wird.

29. Verwendung des Nähgarnes nach einem der Ansprüche 1 bis 18 sowie des nach einem der Ansprüche 19 bis 28 hergestellten Nähgarnes zur Erstellung von Doppelsteppstichnähten bei elastischen Konfektionsteilen.

30. Verwendung des Nähgarnes nach einem der Ansprüche 1 bis 18 sowie des nach einem der Ansprüche 19 bis 28 hergestellten Nähgarnes als Stickgarn zur Erstellung von Stickmustern, insbesondere zur Erstellung von dreidimensionalen, plastischen Stickmustern.

## Claims

1. A sewing thread consisting of synthetic fibers, whereby the sewing thread has at least one yarn component, made of poly-trimethylene-terephthalate-fibers, **characterized in that**
a) the ready-to-use sewing thread has an elongation at break between 25 % and 85 %, and
b) the sewing thread has an elastic tensile elongation of between 30 % and 95 % of the elongation, which is determined at a measuring strength corresponding to 70 % of the absolute strength of the respective sewing thread.

2. The sewing thread according to claim 1, **characterized in that** the ready-to-use sewing thread has an elongation at break between 35 % and 70 %, and that the elastic tensile elongation of the sewing thread is between 50 % to 80 % of the elongation.

3. The sewing thread according to claim 1 or 2, **characterized in that** the sewing thread contains multifile poly-trimethylene-terephthalate fibers as poly-trimethylene-terephthalate-fibers.

4. The sewing thread according to claim 1 or 2, **characterized in that** the sewing thread contains fiber yarns of poly-trimethylene-terephthalate fibers.

5. The sewing thread according to claim 3 or 4, **characterized in that** the sewing thread consists of the multifile poly-trimethylene-terephthalate fibers and/or the spun yarn of poly-trimethylene-terephthalate fibers.

6. The sewing thread according to claim 5, **characterized in that** the sewing thread has the structure of a plied sewing thread, and that the plied sewing thread has at least two twisted yarn components.

7. The sewing thread according to claim 5, **characterized in that** the twisted yarn components are provided with a pretwisting, and that the pretwisted twisted yarn components are twisted with one another to form the plied sewing thread.

8. The sewing thread according to claim 7, **characterized in that** the pretwisting has a twist value a between 50 and 130.

9. The sewing thread according to claim 7, **characterized in that** the plied sewing thread has a twist value α' between 80 and 160.

10. The sewing thread according to one of the preceding claims 1 to 5, **characterized in that** the sewing thread has the structure of a intermingled yarn, that the intermingled yarn comprises at least a first yarn component forming the core of the yarn and at least a second yarn component intermingled with the latter, whereby the second yarn component forms the effect yarn component, and that the first yarn component and the second yarn component exclusively consist of the multifile poly-trimethylene-terephthalate-fibers.

11. The sewing thread according to claim 10, **characterized in that** the mass ratio of the first yarn component to the second yarn component varies between 60:40 to 80:20.

12. The sewing thread according to claim 10 or 11, **characterized in that** the sewing thread is provided with a twist between 0 rpm and 500 rpm.

13. The sewing thread according to one of the preceding claims, **characterized in that** the sewing thread has a hot-air shrinkage at 180 °C between 0,5 % and 3 % and a boiling shrinkage at 98 °C in water between 0,1 % and 1,5 %.

14. The sewing thread according to one of the preceding claims, **characterized in that** the sewing thread has an absolute strength between 400 cN and 1800 cN.

15. The sewing thread according to one of the preceding claims, **characterized in that** the sewing thread has a specific strength between 10 cN/tex and 60 cN/tex, preferably between 14 cN/tex and 34 cN/tex.

16. The sewing thread according to one of the preceding claims, **characterized in that** the sewing thread has an overall fineness between 100 dtex and 1800 dtex, preferably between 200 dtex and 1200 dtex.

17. The sewing thread according to one of the preceding claims, **characterized in that** the multifile poly-trimethylene-terephthalate-fibers has a single filament count between 18 filaments and 90 filaments.

18. The sewing thread according to one of the preceding claims, **characterized in that** the sliding value of the sewing thread varies between 130 cN and 200 cN.

19. A method for producing a sewing thread according to one of claims 1 to 9 and 13 to 18, whereby two or three yarn components are pretwisted independently of one another and the pretwisted yarn components by forming the plied yarn are twisted with one another, **characterized in that** for each yarn component a poly-trimethylene-terephthalate-fiber is choosen having
a) an elongation at break between 25 % and 85 % and
b) an elastic tensile elongation of between 30 % and 95 % of the elongation, determined by a measuring strength, corresponding to 70 % of the absolute strength of the respective sewing thread, and that
c) the so produced plied yarn is subjected to a hydrothermal treatment.

20. The method according to claim 19, **characterized in that** the two or three yarn components are pretwisted with a twist value a between 50 and 130 and **in that** the pretwisted yarn components are twisted with one another with a twist value α' between 80 and 160.

21. A method for producing a sewing thread according to one of claims 1 to 5 and 13 to 18, whereby at least two yarn components are intermingled with one another, **characterized in that** for each yarn component a poly-trimethylene-terephthalate-fiber is choosen, having
a) an elongation at break between 25 % and 85 %,
b) an elastic tensile elongation of between 30 % and 95 % of the elongation, determined by a measuring strength, corresponding to 70 % of the absolute strength of the respective sewing thread, and
c) that the intermingled yarn is subjected to a hydrothermal treatment.

22. The method according to claim 21, **characterized in that** two multifile yarn components are intermingled with one another and **in that** the first yarn component forming the core of the yarn is fed with an overfeed between 2 % and 15 % and the second effect thread component is fed to the intermingling step with an overfeed between 5 % and 40 %.

23. The method according to claim 21, **characterized in that** a multifile poly-trimethylene-terephthalate fiber or a spun yarn of poly-trimethylene-terephthalate fibers is selected as the poly-trimethylene-terephthalate-fiber.

24. The method according to one of claims 19 to 23, **characterized in that** as hydrothermal treatment a treatment is carried out in an aqueous liquor at an effective - temperature of between 120 °C and 200 °C.

25. The method according to claim 24, **characterized in that** prior to the hydrothermal treatment the yarn is wound onto a bobbin, and that the bobbin wound with the yarn is subjected to treatment in the aqueous liquor as hydrothermal treatment.

26. The method according to one of claims 19 to 25, **characterized in that** the yarn is dyed and/or lubricated after the hydrothermal treatment, and that the dyed and/or lubricated yarn is drawn.

27. The method according to claim 26, **characterized in that** the dyed and/or lubricated yarn is drawn at a temperature between ambient temperature and 180 °C.

28. The method according to claim 26 or 27, **characterized in that** the dyed and/or lubricated yarn is drawn with a tension between 0,2 cN/dtex to 1,5 cN/dtex, preferably between 0,3 cN/dtex and 1 cN/dtex.

29. The use of the sewing thread according to one of claims 1 to 18 as well as of the sewing thread produced according to one of claims 19 to 28 for making double lockstitch seams in elastic ready-made articles.

30. The use of the sewing thread according to one of claims 1 to 18 as well as of the sewing thread produced according to one of claims 19 to 28 as embroidery yarn for making embroidery patterns, in particular for making three-dimensional, graphic embroidery patterns.

## Revendications

1. Fil à coudre constitué de fibres synthétiques, le fil à coudre présentant au moins un composant de fil en fibres de polytriméthylène téréphtalate, **caractérisé en ce que**
a) le fil à coudre prêt à l'emploi possède un allongement maximal à la traction entre 25% et 85%, et **en ce que**
b) le fil à coudre présente un allongement élastique à la traction qui se situe entre 30% et 95% de l'allongement qui est déterminé par une force de mesure qui correspond à 70% de la solidité absolue du fil à coudre respectif.

2. Fil à coudre selon la revendication 1, **caractérisé en ce que** le fil à coudre prêt à l'emploi possède un allongement maximal à la traction entre 35% et 70% et **en ce que** l'allongement élastique à la traction du fil à coudre se situe entre 50% et 80% de l'allongement.

3. Fil à coudre selon la revendication 1 ou 2, **caractérisé en ce que** le fil à coudre contient comme fibres de polytriméthylène téréphtalate des fibres de polytriméthylène téréphtalate multifils.

4. Fil à coudre selon la revendication 1 ou 2, **caractérisé en ce que** le fil à coudre contient des fils de fibres constitués de fibres de polytriméthylène téréphtalate.

5. Fil à coudre selon la revendication 3 ou 4, **caractérisé en ce que** le fil à coudre est constitué de fibres de polytriméthylène téréphtalate multifils et/ou du fil à coudre en fibres de polytriméthylène téréphtalate.

6. Fil à coudre selon la revendication 5, **caractérisé en ce que** le fil à coudre possède la construction d'un fil à coudre retors et **en ce que** le fil à coudre retors présente au moins deux composants de torsion.

7. Fil à coudre selon la revendication 5, **caractérisé en ce que** les composants de torsion sont dotés d'une prétorsion et **en ce que** les composants de torsion prétordus sont pré-tordus en formant ensemble le fil à coudre retors.

8. Fil à coudre selon la revendication 7, **caractérisé en ce que** la prétorsion présente un coefficient de torsion a entre 50 et 130.

9. Fil à coudre selon la revendication 7, **caractérisé en ce que** le fil à coudre retors possède un coefficient de torsion α' entre 80 et 160.

10. Fil à coudre selon l'une des revendications 1 à 5 précédentes, **caractérisé en ce que** le fil à coudre présente la construction d'un fil torsadé et **en ce que** le fil torsadé comprend au moins un premier composant de fil formant l'âme du fil et au moins un deuxième composant de fil torsadé avec celui-ci, le deuxième composant de fil formant le composant de fil à effet, et **en ce que** le premier composant de fil et le deuxième composant de fil sont constitués exclusivement de fibres de polytriméthylène téréphtalate multifils.

11. Fil à coudre selon la revendication 10, **caractérisé en ce que** le rapport en poids du premier composant de fil au deuxième composant de fil varie entre 60 : 40 à 80 : 20.

12. Fil à coudre selon la revendication 10 ou 11, **caractérisé en ce que** le fil à coudre est doté d'une torsion entre 0 tours/m et 500 tours/m.

13. Fil à coudre selon l'une des revendications précédentes, **caractérisé en ce que** le fil à coudre présente un retrait à l'air chaud à 180°C entre 0,5% et 3% et un retrait à l'eau bouillante à 98°C entre 0,1% et 1,5%.

14. Fil à coudre selon l'une des revendications précédentes, **caractérisé en ce que** le fil à coudre possède une solidité absolue entre 400 cN et 1800 cN.

15. Fil à coudre selon l'une des revendications précédentes, **caractérisé en ce que** le fil à coudre possède une solidité spécifique entre 10 cN/tex et 60 cN/tex, de préférence entre 14 cN/tex et 34 cN/tex.

16. Fil à coudre selon l'une des revendications précédentes, **caractérisé en ce que** le fil à coudre présente un titre total entre 100 dtex et 1800 dtex, de préférence entre 200 dtex et 1200 dtex.

17. Fil à coudre selon l'une des revendications précédentes, **caractérisé en ce que** la fibre de polytriméthylène téréphtalate multifil présente un nombre de filaments individuels entre 18 filaments et 90 filaments.

18. Fil à coudre selon l'une des revendications précédentes, **caractérisé en ce que** le coefficient de frottement du fil à coudre varie entre 130 cN et 200 cN.

19. Procédé de fabrication d'un fil à coudre selon l'une des revendications 1 à 9 et 13 à 18, dans lequel deux ou trois composants du fil sont prétordus indépendamment les uns des autres et les composants de fil prétordus sont torsadés les uns avec les autres en formant une torsade, **caractérisé en ce que**, pour chaque composant de fil, on choisit une fibre de polytriméthylène téréphtalate
a) qui possède un allongement maximal à la traction entre 25% et 85% et
b) qui présente un allongement élastique à la traction qui se situe entre 30% et 95% de l'allongement qui est déterminé par une force de mesure qui correspond à 70% de la solidité absolue du fil à coudre respectif et
c) **en ce que** la torsade ainsi produite est soumise à un traitement hydrothermique.

20. Procédé selon la revendication 19, **caractérisé en ce que** les deux ou trois composants du fil sont prétordus les uns avec les autres selon un coefficient de torsion a entre 50 et 130 et **en ce que** les composants de fil prétordus sont torsadés les uns avec les autres selon un coefficient de torsion α' entre 80 et 160.

21. Procédé de fabrication d'un fil à coudre selon l'une des revendications 1 à 5 et 13 à 18, dans lequel au moins deux composants de fil sont torsadés l'un avec l'autre, **caractérisé en ce que**, pour chaque composant de fil, on choisit une fibre de polytriméthylène téréphtalate
a) qui possède un allongement maximal à la traction entre 25% et 85% et
b) qui présente un allongement élastique à la traction qui se situe entre 30% et 95% de l'allongement qui est déterminé par une force de mesure qui correspond à 70% de la solidité absolue du fil à coudre respectif et
c) **en ce que** le fil torsadé est soumis à un traitement hydrothermique.

22. Procédé selon la revendication 21, **caractérisé en ce que** deux composants du fil multifil sont soumis à un tourbillon l'un avec l'autre et **en ce que** le premier composant de fil formant l'âme du fil est acheminé avec un défilement entre 2% et 15% et le deuxième composant de fil à effet est acheminé avec un défilement entre 5% et 40% à l'étape de tourbillonnement.

23. Procédé selon la revendication 21, **caractérisé en ce que** l'on choisit comme fibre de polytriméthylène téréphtalate, une fibre de polytriméthylène téréphtalate multifil ou un fil à fibres constitué de fibres de polytriméthylène téréphtalate.

24. Procédé selon l'une des revendications 19 à 23, **caractérisé en ce qu'**un traitement est réalisé, en tant que traitement hydrothermique, dans un bain aqueux à une température effective entre 120°C et 200°C.

25. Procédé selon la revendication 24, **caractérisé en ce que**, avant le traitement hydrothermique, le fil est enroulé sur une bobine et **en ce que**, comme traitement hydrothermique, la bobine présentant le fil enroulé est soumise à un traitement dans un bain aqueux.

26. Procédé selon l'une des revendications 19 à 25, **caractérisé en ce que** le fil est teint et/ou est avivé après le traitement hydrothermique et **en ce que** le fil teint et/ou avivé est étiré.

27. Procédé selon la revendication 26, **caractérisé en ce que** le fil teint et/ou avivé est étiré à une température entre la température ambiante et 180°C.

28. Procédé selon la revendication 26 ou 27, **caractérisé en ce que** le fil teint et/ou avivé est étiré avec une force entre 0,2 cN/dtex à 1,5 cN/dtex, de préférence entre 0,3 cN/dtex et 1 cN/dtex.

29. Utilisation du fil à coudre selon l'une des revendications 1 à 18, et du fil à coudre fabriqué selon l'une des revendications 19 à 28, pour la production de coutures à points noués de pièces de confection élastiques.

30. Utilisation du fil à coudre selon l'une des revendications 1 à 18 et du fil à coudre fabriqué selon l'une des revendications 19 à 28 comme fil à coudre pour la production de motifs de broderie, en particulier pour la production de motifs de broderie plastiques tridimensionnels.
